# EUROPÄISCHE PATENTSCHRIFT

(11) **EP 0 118 023 B1**
(45) Veröffentlichungstag und Bekanntmachung des Hinweises auf die Patenterteilung: **05.11.1986**
(21) Anmeldenummer: 84101000.2
(22) Anmeldetag: 01.02.1984
(51) Int. Cl.: C14C 9/00

(54) **Verfahren zur Herstellung wasserdichter Leder und Pelze**
Process for water-proofing leather and furs
Procédé de fabrication de cuirs et peaux imperméables

(30) Priorität: 08.02.1983 DE 3304120
(43) Veröffentlichungstag der Anmeldung: 12.09.1984
(73) Patentinhaber: Henkel Kommanditgesellschaft auf Aktien, 40191 Düsseldorf (DE)
(72) Erfinder: Friese, Hans-Herbert, Dr., D-4019 Monheim (DE); Prinz, Wolfgang, D-4019 Monheim (DE)

## Beschreibung

Zur Herstellung wasserdichter Leder und Pelze kommen insbesondere drei Verfahrensprinzipien in Betracht.
(1) Imprägnierung durch Einlagerung wasserunlöslicher Substanzen, z. B. feste Fette, Wachse oder spezielle Polymere,
(2) Imprägnierung durch Einlagerung wasserquellender Substanzen, die bei Wasseraufnahme hochviskose Emulsionen bilden und die Faserzwischenräume des Leders verstopfen, Z. B. spezielle Emulgatoren vom W/O-Typ,
(3) Behandlung mit hydrophobierend wirkenden Substanzen, z.B. Aluminium- und Chromkomplexe, Silikone oder organische Fluor-Verbindungen.

In der Praxis hat sich eine Kombination der unter (2) und (3) genannten Maßnahme bewährt, wobei bevorzugt im Walkfaß in wäßriger Flotte gearbeitet wird. Dabei erfolgt eine Umwandlung der W/O-Emulgatoren in hydrophobierend wirkende Metallkomplexsalze durch eine Fixierung mit Chrom- bzw. Aluminiumsalzen, die nach der Fettung durchgefürt wird. Dieses Verfahren weist aber Nachteile auf, da die Fettung relativ hohe pH-Werte (Über 6) erfordert, um ein oberflächliches Anfallen der Fette und damit Verschmierungen zu vermeiden. Dies führt jedoch leicht zu einer gewissen Losnarbigkeit des Leders. Außerdem zeigen die in der Praxis erhaltenen Penetrometerwerte häufig sehr starke Schwankungen, so daß eine Nachbehandlung des Leders durch Gießen, Spritzen oder Plüschen notwendig werden kann.

Es ist weiterhin aus der DE-Anmeldung F 10 300.28a, 9 ein Verfahren zur Verbesserung der Eigenschaften von Leder, insbesondere hinsichtlich der Wasseraufnahme und Wasserdurchlässigkeit bekannt, das dadurch gekennzeichnet ist, daß man wäßrige Lösungen oder Emulsionen von Salzen Carboxylgruppen enthaltender Polymerisate gegebenenfalls in Gegenwart von Fettungs- und Verdickungsmitteln, und/ oder von Puffersubstanzen in das Material einbringt und dieses gegebenenfalls einer Nachbehandlung unterwirft, um die Polymerisate in den unlöslichen Zustand zu überführen. Als Carboxylgruppen enthaltende Polymerisate werden u. a. Mischpolymerisate aus Acrylsäure oder Methacrylsäure und deren Estern genannt, wobei der Gehalt an Carboxylgruppen enthaltenden Komponenten zwischen 2,5 und 50 % schwankt. Es hat sich jedoch gezeigt, daß sehr hohe Mengen an Polymerisaten (> 30 % bezogen auf Falzgewicht der Leder) eingelagert werden müssen, um eine ausreichende Imprägnierwirkung zu erhalten.

Gegenstand der Erfindung ist demgegenüber ein Verfahren zur Herstellung wasserdichter Leder und Pelze durch Gerbung, Nachgerbung, Färbung, Fettung und Fixierung, unter Zuhilfenahme von Carboxylgruppen enthaltenden Copolymeren, dadurch gekennzeichnet, daß man im Anschluß an die Gerbung und gegebenenfalls Färbung im gleichen Bad nacheinander als Fettungsmittel (A) oxidierte oder oxidierte und teilsulfierte langkettige C18 - C26 - Kohlenwasserstoffe oder C32 - C40 - Wachse, und als Imprägnierungsmittel (B) Copolymere aus 60-95 Mol-% Acrylsäure und/oder Methacrylsäure und 5 - 40 Mol-% des Methyl-, Ethyl-, Propyl- oder Butylesters, Amids oder Nitrils der Acrylsäure oder Methacrylsäure mit einem Molgewicht von 800 - 10.000, in Form der Alkali-, Anmonium- oder Aminsalze einsetzt, und danach absäuert, fixiert und fertigstellt.

Bei der Durchführung des Verfahrens geht man von Rohhäuten oder Fellen aus, die in üblicher Weise gegerbt und nachgegerbt werden, wobei anorganische und/oder organische, natürliche oder synthetische Gerbstoffe, wie Chrom- oder Aluminiumsalze, oder Phenol-/Naphthalinkondensationsprodukte, oder pflanzliche Gerbstoffe, eingesetzt werden.

Nach Beendigung der Nachgerbung und gutem Spülen erfolgt gegebenenfalls die Färbung und anschließend die Fettung. Als Fettungsmittel (A) werden erfindungsgemäß oxidierte oder oxidierte und teilsulfierte langkettige C18- C26 - Kohlenwasserstoffe oder C32 - C40 - Wachse in einer Menge von 3 - 8 Gew.- %, bezogen auf das Falzgewicht des Leders, eingesetzt. Die Produkte weisen Säurezahlen von 5 - 100 und gegebenenfalls S0₃-Gehalte von 0,2 - 2,0 Gew.-% auf. Beispiele für besonders geeignete Fettungsmittel sind sulfoxidierter C20 - C22-Paraffingatsch mit einem S0₃-Gehalt von 0,2 - 0,5 Gew.-% und Säurezahlen von 5 - 15, oxidierte und sulfierte C24 - C26 - Polyethylene oder Paraffine mit einem S0₃-Gehalt von 0,3 - 0,8 Gew.-% und Säurezahlen von 5 - 20, sowie oxidiertes C22 - C 26 - Paraffin mit Säurezahlen von 60 - 70. Die Produkte werden vorzugsweise in Form ihrer Alkali-, Ammonium- oder Aminsalze angewendet. Die Fettungsmittel werden vorzugsweise in Kombination mit speziellen W/O-Emulgatoren wie C12-C18 - Monoalkylphosphorsäureester, C16 - C20 - Alkenylbernsteinsäuren, Fettsäuresarcoside, Zitronensäure-Fettalkoholmonoester, ferner Fettsäuremonoethanolamid-Ethersulfaten oder Fettsäuren, in Form der Alkali-, Ammonium- oder Aminsalze eingesetzt.

Nach einer Laufzeit von 45 - 60 Minuten wird unter Zusatz des Copolymerisats (B) während 30 Minuten in der gleichen Flotte bei einem pH von 5 - 6 weiterbehandelt. Als Copolymere dienen vorzugsweise solche aus 70 - 85 Mol-% Acrylsäure und/oder Methacrylsäure mit 15 - 30 Mol-% des Methyl-, Ethyl-, Propyl- oder Butylesters oder Amids oder Nitrils der Acrylsäure oder Methacrylsäure in Form der Alkali-, Ammonium- oder Aminsalze. Das Molgewicht der Copolymeren beträgt 800-10.000. Bezogen auf das Falzgewicht des Leders werden 0,5 - 3 Gew.-% an Copolymeren eingesetzt. Beispiele für geeignete Copolymere sind Produkte auf Basis 75 Mol-% Acrylsäure und 25 Mol-% Acrylsäureethylester, Na-Salz, 85 Mol-% Acrylsäure und 15 Mol-% Acrylnitril, Ammoniumsalz und 70 Mol-% Acrylsäure und 30 Mol-% Acrylamid, Na-Salz.

Im Anschluß an diese Behandlung wird nachgesäuert, beispielsweise mit Ameisensäure oder Essigsäure und durch Zugabe von 2 - 4 Gew.-% eines Chrom- und/oder Aluminiumgerbstoffes fixiert und in üblicher Weise fertiggestellt. Man erhält weiche Leder oder Pelze mit guter Narbenfestigkeit. Die Wasserfestigkeit (Wasserdurchtritt und Wasseraufnahme) ist wesentlich verbessert. Die erzielten Ergebnisse sind von einer bemerkenswerten Gleichmäßigkeit und Reproduzierbarkeit.

### Beispiel 1

In üblicher Weise, jedoch ohne Emulgatorzusätze geäscherte, entkälkte, gebeizte und gepickelte Rindblößen werden chromgegerbt und auf ca. 2,8 mm gefalzt. Nach Waschen mit 200 % Wasser von 25° C wird gegen Bromkresolgrün durchneutralisiert.
Die Nachgerbung erfolgt mit
3 Gew.-% eines Hilfsgerbstoffes auf Basis Phenol-/ Naphthalinkondensationsprodukt
6 Gew.-% Mimosa
6 Gew.-% Quebracho
6 Gew.-% Kastanie
bis zur Durchgerbung durch den Lederquerschnitt. Nach gutem Spülen werden die Leder mit
3 Gew.-% eines 25 %igen basischen Aluminiumgerbstoffs
behandelt.
Die Färbung und Fettung erfolgt nach folgender Arbeitsweise
100 Gew.-% Wasser 65° C 15 min.
1 Gew.-% saurer Farbstoff
6.4 Gew.-% sulfoxidierter Paraffingatsch 60 min.
C20 - C22,0,2 - 0,5 Gew.-% S0₃
Säurezahl 5 -15,
Ammoniumsalz
2 Gew.-% Ammoniak, 25 %ig
(pH der Flotte 5.8)
2 Gew.-% Copolymerisat aus 80 Mol-% 30 min
Acrylsäure und 20 Mol-%
Acrylsäureethylester, Na-Salz
2.5 Gew.-% Ameisensäure 30 min.
2 Gew.-% Chromgerbstoff, 33 %ig, basisch 30 min.
2 Gew.-% Aluminiumgerbstoff, 30 min.
25 %ig, basisch

Alle Prozentangaben beziehen sich auf das Falzgewichtdes Leders.

Nach Ausspülen und üblicher Fertigstellung erhält man weiche Leder mit deutlich verzögertem Wasserdurchtritt und geringer Wasseraufnahme (Probe A).

Ein entsprechender Vergleichsversuch ohne Copolymerisatzusatz (Probe B) ergab hinsichtlich der Wasserfestigkeit wesentlich ungünstigere Werte.

### Beispiel 2

Rindoberleder wurden nach der gleichen Arbeitsweise wie im Beispiel 1 gearbeitet, jedoch wird die Fettung mit
5 Gew.-% sulfoxidiertem Paraffingatsch
C20 - C22, 0,2 - 0,5 Gew.-% S0₃,
Säurezahl 5-15, Ammoniumsalz
1.4 Gew.-% C12 - C18 - Monoalkylphosphor
säureester, Na-Salz
durchgeführt.

Nach Fertigstellung erhält man weiche Leder, dieebenfalls im Falle A ein wesentlich besseres Verhalten gegenüber Wasser als im Falle B aufweisen.

### Beispiel 3

Rindoberleder wurden nach der gleichen Arbeitsweise wie im Beispiel 1 gearbeitet, jedoch wird die Fettung mit
6,4 Gew.-% eines Gemisches aus oxidiertem und sulfiertem
C24 - C26 - Paraffin,
0,3 - 0,8 Gew.-% SOa, Säurezahl 5 - 20, Ammoniumsalz,
C12 - C18 - Monoalkylphosphorsäureester, Na-Salz,
C16 - C18 - Alkenylbernsteinsäure, Ammoniumsalz,
im Gewichtsverhältnis von 6,2: 2,8: 1,3 durchgeführt.

Nach Fertigstellung erhält man weiche Leder mit ausgezeichnetem Verhalten gegenüber Wasser im Falle A.

### Beispiel 4

Rindoberleder wurden nach gleicher Arbeitsweise wie im Beispiel 1 gearbeitet, jedoch wird die Fettung mit 6,4 Gew.-% eines-Gemisches aus
oxidiertem C22 - C26 - Paraffin,
Säurezahl 60 - 70,
C12 - C18 - Monoalkylphosphor
säureester, Na-Salz,
C16 - C18 Fettsäuremonoethanolamid-2
EO-sulfat, Ammoniumsalz
im Verhältnis 4,5:1,5: 0,4
durchgeführt.
Nach Fertigstellung erhält man weiche Leder mit gutem-Verhalten gegenüber Wasser im FallerA

## Patentansprüche

1. Verfahren zur Herstellung wasserdichter Leder und Pelze durch Gerbung, Nachgerbung, Färbung, Fettung und Fixierung unter Zuhilfenahme von Carboxylgruppen enthaltenden Copolymeren, dadurch gekennzeichnet, daß man im Anschluß an die Gerbung und gegebenenfalls Färbung im gleichen Bad nacheinander als Fettungsmittel (A) oxidierte oder oxidierte und teilsulfierte langkettige C18 - C26 - Kohlenwasserstoffe oder C32 - C40 - Wachse und als Imprägnierungsmittel (B) Copolymere aus 60 - 95 Mol-% Acrylsäure und/oder Methacrylsäure und 5 - 40 Mol-% des Methyl-, Ethyl-, Propyl-'oder Butylesters, Amids oder Nitrils der Acrylsäure oder Methacrylsäure mit einem Molgewicht von 800 - 10.000, in Form der Alkali-, Ammoniumoder Aminsalze einsetzt, und danach absäuert, fixiert und fertigstellt.

2. Verfahren nach Anspruch 1, gekennzeichnet durch die Verwendung von oxidierten oder oxidierten und teilsulfierten langkettigen Kohlenwasserstoffen oder Wachsen, mit Säurezahlen von 5 - 100 und gegebenenfalls S0₃ -Gehalten von 0,2 - 2,0 Gew.-%, in Form der Alkali-, Ammonium- oder Aminsalze, als Fettungsmittel (A), in einer Menge von 3 - 8 Gew.-%, bezogen auf das Falzgewicht des Leders.

3. Verfahren nach Anspruch 1 und 2, gekennzeichnet durch die Verwendung von sulfoxidiertem C20 - C22-Paraffingatsch mit einem S0₃-Gehalt von 0,2-0,5 Gew.-% und Säurezahlen von 5 - 15, in Form der Alkali-, Ammonium- oder Aminsalze, als Fettungsmittel(A).

4. Verfahren nach Anspruch 1 und 2, gekennzeichnet durch die Verwendung von oxidierten und sulfierten C24-C26 - Polyethylenen oder Paraffinen mit einem S0₃-Gehalt von 0,3 - 0,8 Gew.-% und Säurezahlen von 5 - 20, in Form der Alkali-, Ammonium- oder Aminsalze, als Fettungsmittel (A).

5. Verfahren nach Anspruch 1 und 2, gekennzeichnet durch die Verwendung von oxidiertem C22 - C26 - Paraffin mit Säurezahlen von 60 -70, in Form der Alkali-, Ammonium- oder Aminsalze, als Fettungsmittel (A).

6. Verfahren nach Anspruch 1 - 5, dadurch gekennzeichnet, daß die Fettungsmittel (A) in Kombination mit W/O-Emulgatoren oder Fettsäuremonoethanolamid-Ethersulfaten oder Fettsäuren, in Form der Alkali-, Ammonium- oder Aminsalze, angewendet werden.

7. Verfahren nach Anspruch 6, dadurch gekennzeichnet, daß die W/O-Emulgatoren C12 - C18 - Monoalkylphosphorsäureester oder C16 - C20 - Alkenylbernsteinsäuren, Fettsäuresarcoside oder Zitronensäure-Fettalkoholmonoester, in Form der Alkali-, Ammonium- oder Aminsalze sind.

8. Verfahren nach Anspruch 1 - 7, gekennzeichnet durch die Verwendung von Copolymeren aus 70 - 85 Mol- % Acrylsäure und/oder Methacrylsäure und 15 - 30 Mol-% des Methyl-, Ethyl-, Propyl- oder Butylesters oder Amids oder Nitrils der Acrylsäure oder Methacrylsäure im Form der Alkali-, Ammonium- oder Aminsalze, als Imprägnierungsmittel (B) in einer Menge von 0,5 - 3 Gew.-%, bezogen auf das Falzgewicht des Leders.

9. Verfahren nach Anspruch 1 bis 8, gekennzeichnet durch die Verwendung von Copolymeren aus 75 Mol-% Acrylsäure und 25 Mol-% Acrylsäureethylester, Na-salze, 85 Mol-% Acrylsäure und 15 Mol-% Acrylnitril Ammoniumsalze, 70 Mol-% Acrylsäure und 30 Mol-% Acrylamid, Na-salze oder 80 Mol-% Acrylsäure und 20 Mol-% Acrylsäureethylester, Na-salze als Imprägniermittel (B).

10. Verfahren nach Anspruch 1 - 9, dadurch gekennzeichnet, daß nam nach dem Fetten, Imprägnieren und Absäuern in der gleichen Flotte mit 2 - 4 Gew.-%, bezogen auf das Falzgewicht des Leders, eines Chrom- oder Aluminium-Gerbstoffs fixiert.

## Claims

1. A process for the production of waterproof leathers and skins by tanning, retanning, dyeing, oiling and fixing using copolymers containing carboxyl groups, characterized in that, after tanning and optionally dyeing oxidized or oxidized and partially sulfonated longchain C₁₈-C₂₆ hydrocarbons or C₃₂-C₄₀ waxes as oiling agents (A) and copolymers of 60-95 mole % acrylic acid and/or methacrylic acid and 5-40 mole % of the methyl, ethyl, pronyl or butyl ester, amide or nitrile of acrylic or methacrylic acid having a molecular weight of from 800 to 10,000 in the form of the alkali, ammonium or amine salts as impregnating agents (B) are successively used in the same bath, respectively, followed by acidification, fixing and finishing.

2. A process as claimed in Claim 1, characterized by the use of oxidized or oxidized and partially sulfonated hydrocarbons or waxes having acid numbers of from 5 to 100 and, optionally, S0₃-contents of from 0.2 to 2.0% by weight in the form of the alkali, ammonium or amine salts as oiling agents (A) in a quantity of from 3 to 8% by weight, based on the shaved weight of the leather.

3. A process as claimed in Claims 1 and 2, characterized by the use of sulfoxidized C₂₀-C₂₂ paraffin wax having an S0₃-content of from 0.2 to 0.5% by weight and acid numbers of from 5 to 15 in the form of the alkali, ammonium or amine salts as oiling agents (A).

4. A process as claimed in Claims 1 and 2, characterized by the use of oxidized and sulfonated C₂₄-C₂₆ polyethylenes or paraffins having an S0₃-content of from 0.3 to 0.8% by weight and acid numbers of from 5 to 20 in the form of the alkali, ammonium or amine salts as oiling agents (A).

5. A process as claimed in Claims 1 and 2, characterized by the use of oxidized C₂₂-C₂₆ paraffin having acid numbers of from 60 to 70 in the form of the alkali, ammonium or amine salts as oiling agents (A).

6. A process as claimed in Claims 1 to 5, characterized in that the oiling agents (A) are used in combination with W/O emulsifiers or fatty acid monoethanolamide ether sulfates or fatty acids in the form of the alkali, ammonium or amine salts.

7. A process as claimed in Claim 6, characterized in that the W/O-emulsifiers are C₁₂-C₁₈-monoalkyl phosphoric acid esters or C₁₆-C₂₀-alkenyl succinic acids, fatty acid sarcosides or citric acid-fatty alcohol monoesters in the form of the alkali, ammonium or amine salts.

8. A process as claimed in Claims 1 to 7, characterized by the use of copolymers of 70-85 mole % acrylic acid and/or methacrylic acid and 15-30 mole % of the methyl, ethyl, propyl or butyl esters or amide or nitrile of acrylic acid or methacrylic acid in the form of the alkali, ammonium or amine salts as impregnating agents (B) in a quantity of from 0.5 to 3% by weight, based on the shaved weight of the leather.

9. A process as claimed in Claims 1 to 8, characterized by the use of copolymers of 75 mole % acrylic acid and 25 mole % ethyl acrylate, Na-salts, 85 mole % acrylic acid and 15 mole % acrylonitrile, ammonium salts, 70 mole % acrylic acid and 30 mole % acrylamide, Na-salts, or 80 mole % acrylic acid and 20 mole % ethyl acrylate, Na-salts, as impregnating agents (B).

10. A process as claimed in Claims 1 to 9, characterized in that, after oiling, impregnation and acidification in the same bath, the leather is fixed with from 2 to 4% by weight, based on the shaved weight of the leather, of a chromium or aluminium tanning agent.

## Revendications

1) Procédé pour la fabrication de cuir et de peaux imperméables, par tannage, surtannage, teinture, graissage et fixation, en s'aidant de copolymères contenant des groupes carboxyles, caractérisé en ce qu'à la suite du tannage et éventuellement de la teinture, on met en oeuvre successivement, dans le même bain, comme agents de graissage (A), des hydrocarbures à longue chaîne C₁₈ à C₂₆ ou des cires en C₃₂ à C₄₀, oxydés, ou oxydés et partiellement sulfurés, et comme agents d'imprégnation (B), des copolymères à 60 à 95 moles % d'acide acrylique et/ou méthacrylique, et 5 à 40 moles % d'ester méthylique, éthylique, propylique ou butylique, de l'amide ou du nitrile de l'acide acrylique ou méthacrylique, ayant un poids moléculaire de 800 à 10.000, sous forme de sels de métaux alcalins d'ammonium, ou l'amine, et ensuite, on neutralise, fixe et parachève.

2) Procédé suivant la revendication 1, caractérisé en ce que l'on utilise comme agents de graissage (A), des hydrocarbures ou des cires à longues chaînes, oxydés ou oxydés et partiellement sulfurés, avec des indices d'acide de 5 à 100 et éventuellement des teneurs en S0₃ de 0,2 à 2 % en poids, sous forme de sels des métaux alcalins, d'ammonium ou d'amines, dans une proportion de 3 à 8 % en poids, calculé sur le poids du cuir dérayé.

3) Procédé suivant les revendications 1 et 2, caractérisé en ce que l'on utilise, comme agent de graissage (A), une paraffine non raffinée en C₂₀ à C₂₂ sulfoxydée, avec une teneur en S0₃ de 0,2 a 0,5 % en poids, et des indices d'acide de 5 à 15, sous la forme de sels de métaux alcalins, d'ammonium ou d'amines.

4) Procédé suivant les revendications 1 et 2, caractérisé en ce que l'on utilise, comme agent de graissage (A) des polyèthylenes ou des paraffines en C₂₄ à C₂₆ oxydés et sulfurés avec une teneur en S0₃ de 0,3 a 0,8 % en poids et des indices d'acide de 5 à 20, sous forme de sels de métaux alcalins, d'ammonium, ou d'amines.

5) Procédé suivant les revendications 1 et 2, caractérisé en ce que l'on utilise, comme agent de graissage (A), des paraffines en C22 à C₂₆, avec des indices d'acide de 60 à 70, sous forme de sels de métaux alcalins, d'ammonium ou d'amines.

6) Procédé suivant les revendications 1 à 5, caractérisé en ce que l'agent de graissage (A) est utilisé en combinaison avec des émulsionnants eau dans huile, ou des monoéthanolamides d'acide gras/éthersulfate. ou acides gras, sous forme de sels de métaux alcalins, d'ammonium ou d'amines.

7) Procédé suivant la revendication 6, caractérisé en ce que les émulsionnants eau dans huile sont des esters phosphoriques de monoalcoyl en C₁₂ à C₁₈ ou des esters succiniques d'alkényl en C₁₆ à C₂₀ ou un sarcoside d'acides gras ou un monoester citrique d'alcool gras, sous forme de sels de métaux alcalins, d'ammonium ou d'ammonium ou d'amines.

8) Procédé suivant les revendications 1 à 7, caractérisé en ce que l'on utilise comme agent d'imprégnation (B), des copolymères de 70 à 85 moles % d'acide acrylique et/ou d'acide méthacrylique, et 15 à 30 moles % de l'ester méthylique, éthylique, propylique, ou butylique, ou de l'amide, ou du nitrile de l'acide acrylique ou méthacrylique, sous la forme de sels de metaux alcalins, d,ammonium ou d'amines, dans une proportion de 0,5 à 3 % en poids calculé sur le poids du cuir dérayé.

9) Procédé suivant les revendications 1 à 8, caractérisé en ce qu'on utilise comme agent d'imprégnation (B), des copolymères de 75 moles % d'acide acrylique et 25 moles % d'ester éthylique de l'acide acrylique, sels de sodium, 85 moles % d'acide acrylique et 15 moles % d'acrylnitrile, sels d'ammonium, 70 moles % d'acide acrylique et 30 moles % d'amide acrylique, sels de sodium, ou 80 moles % d'acide acrylique et 20 moles % d'ester éthylique de l'acide crylique, sels de sodium.

10) Procédé suivant les revendications 1 à 9, caractérisé en ce que, après le graissage, l'imprégnation et la neutralisation dans le même bain, on fixe avec 2 à 4 % en poids, calculé sur le poids du cuir dérayé, d'une substance tannante à base de chrome ou d'aluminium.
